# EUROPÄISCHE PATENTSCHRIFT

(11) **EP 1 644 550 B1**
(45) Veröffentlichungstag und Bekanntmachung des Hinweises auf die Patenterteilung: **17.03.2010**
(21) Anmeldenummer: 04738855.8
(22) Anmeldetag: 03.07.2004
(51) Int. Cl.: C23C 10/30, C23C 10/48

(54) **VERFAHREN UND VORRICHTUNG ZUM HERSTELLEN EINER KORROSIONSBESTÄNDIGEN UND OXIDATIONSBESTÄNDIGEN BESCHICHTUNG SOWIE BAUTEIL MIT EINER SOLCHEN BESCHICHTUNG**
METHOD AND DEVICE FOR PRODUCING A CORROSION-RESISTANT AND OXIDATION-RESISTANT COATING, AND COMPONENT COMPRISING ONE SUCH COATING
PROCEDE ET DISPOSITIF DE FABRICATION D'UN REVETEMENT RESISTANT A LA CORROSION ET A L'OXYDATION ET COMPOSANT COMPORTANT UN TEL REVETEMENT

(30) Priorität: 11.07.2003 DE 10331351
(43) Veröffentlichungstag der Anmeldung: 12.04.2006
(73) Patentinhaber: MTU Aero Engines GmbH, 80995 München (DE)
(72) Erfinder: LINSKA, Josef, 85567 Grafing (DE); WALTER, Heinrich, 86316 Friedberg (DE)
(86) Internationale Anmeldenummer: PCT/DE2004/001425
(87) Internationale Veröffentlichungsnummer: WO 2005/007922

(56) Entgegenhaltungen:
- EP-A- 1 079 002
- US-A- 4 528 215
- US-A1- 2002 094 445
- PATENT ABSTRACTS OF JAPAN Bd. 0174, Nr. 75 (C-1103), 30. August 1993 (1993-08-30) & JP 5 117066 A (ISHIKAWAJIMA HARIMA HEAVY IND CO LTD), 14. Mai 1993 (1993-05-14)

## Beschreibung

Die Erfindung betrifft ein Verfahren zum Herstellen einer korrosionsbeständigen und oxidationsbeständigen Beschichtung nach dem Oberbegriff des Patentanspruchs 1. Des weiteren betrifft die Erfindung eine Vorrichtung zum Herstellen einer korrosionsbeständigen und oxidationsbeständigen Beschichtung nach dem Oberbegriff des Patentanspruchs 13.

Beim Betrieb von Bauteilen, insbesondere Bauteilen von Gasturbinen, bei hohen Temperaturen sind deren freie Oberflächen stark korrodierenden und oxidierenden Bedingungen ausgesetzt. Beim Einsatz in Gasturbinen können derartige Bauteile zum Beispiel aus einer Superlegierung auf Nickelbasis oder Kobaltbasis bestehen. Zum Schutz vor Korrosion, Oxidation oder auch Erosion werden die Bauteile mit Beschichtungen versehen, die aus Metallpulvern hergestellt werden.

Aus der DE 198 07 636 C1 ist ein Verfahren zum Herstellen einer korrosionsbeständigen und oxidationsbeständigen Schlickerschicht bekannt. Bei dem dort beschriebenen Verfahren wird ein Schlickerwerkstoff durch Mischen von einer Bindemittel-Lösung mit einem Aluminium oder Chrom enthaltenden Ausgangspulver und einem wenigstens ein Element aus Aluminium, Platin, Palladium oder Silizium enthaltenden Zugabepulver hergestellt, wobei das Zugabepulver bei einem ausschließlich Aluminium enthaltenden Ausgangspulver kein Aluminium umfasst. Nach dem dort beschriebenen Verfahren wird anschließend der so hergestellte Schlickerwerkstoff auf ein Bauteil aufgetragen und anschließend ausgehärtet. Eine sich an das Aushärten anschließende Wärmebehandlung dient dem Eindiffundieren der Schlickerschicht in das Bauteil. Bei dem in der DE 198 07 636 C1 beschriebenen Verfahren werden demnach ein Zugabepulver und ein Ausgangspulver gemischt und diese Mischung aus unterschiedlichen Metall-Gruppen wird in einem Schritt auf das Bauteil aufgetragen.

US-A-4528215 offenbart ein Verfahren zur Herstellung einer korrosions- und oxidationsbeständigen Beschichtung durch Alitieren, bei dem gleichzeitig verschiedene Bereiche mit unterschiedlichen Materialien alitiert werden. Eine partielle Alitierung ist bei einem derartigen Verfahren jedoch nicht möglich.

Hiervon ausgehend liegt der vorliegenden Erfindung das Problem zu Grunde, ein Verfahren und eine Vorrichtung zum Herstellen einer korrosionsbeständigen und oxidationsbeständigen Beschichtung zu schaffen, so dass eine partielle Alitierung der Bauteile möglich ist.

Dieses Problem wird dadurch gelöst, dass das eingangs genannte Verfahren durch die Merkmale des kennzeichnenden Teils des Patentanspruchs 1 weitergebildet ist.

Erfindungsgemäß umfasst das Verfahren folgende Schritte: Bereitstellen einer Paste, die neben einem Bindemittel als Metall ausschließlich mindestens ein Metall der Platin-Gruppe enthält; vorzugsweise Verdünnen der Paste; anschließendes Auftragen der vorzugsweise verdünnten Paste auf das Bauteil; darauffolgendes Trocknen und Wärmebehandeln des mit der Paste beschichteten Bauteils; anschließendes Alitieren des mit der Paste beschichteten Bauteils, mittels einer Alitierpaste oder eines Alitierpulvers, wobei die Alitierpaste oder das Alitierpulver unter Schwerkrafteinfluss vollständig mit einem Abdeckpulver überzogen wird.

Im Unterschied zum bereits diskutieren Stand der Technik liegt es demnach im Sinne des erfindungsgemäßen Verfahrens, eine Paste, die als Metall ausschließlich Metalle der Platin-Gruppe enthält, in einem ersten Schritt auf das Bauteil aufzutragen und nach dem Trocknen und Wärmebehandeln des mit der Paste beschichteten Bauteils in einem zweiten Schritt das Alitieren des mit der Paste beschichteten Bauteils vorzunehmen. Der Kern der hier vorliegenden Erfindung besteht darin, einerseits eine entsprechende Paste auszuwählen und andererseits das Alitieren in einem eigenständigen Verfahrensschritt vorzunehmen. Es hat sich gezeigt, dass mit der sich hierbei einstellenden Beschichtung ein effektiver Schutz von Turbinenschaufeln vor Oxidation und Korrosion, insbesondere Sulfidation bzw. Hochtemperaturkorrosion, gewährleistet werden kann.

Nach einer vorteilhaften Ausgestaltung der Erfindung enthält die Paste neben einem Bindemittel als Metall Platin und/oder Palladium. Besonders bevorzugt ist folgende Zusammensetzung der unverdünnten Paste: Palladium in einem Anteil von 25-35 Gew.-%, Platin in einem Anteil von 25-35 Gew.-%, Terpineol in einem Anteil von 15-25 Gew.-%, Harz (Rosin) in einem Anteil von 10-20 Gew.-%, und Terpentin in einem Anteil von 1-5 Gew.-%.

Die erfindungsgemäße Vorrichtung zum Herstellen einer korrosionsbeständigen und oxidationsbeständigen Beschichtung ist durch die Merkmale des unabhängigen Patentanspruchs 13 gekennzeichnet.

Bevorzugte Weiterbildungen der Erfindung ergeben sich aus den abhängigen Unteransprüchen und der nachfolgenden Beschreibung.

Ein Ausführungsbeispiel des erfindungsgemäßen Verfahrens wird nachfolgend, ohne hierauf beschränkt zu sein, in größerem Detail beschrieben.

Zur Herstellung der korrosionsbeständigen und oxidationsbeständigen Beschichtung für ein Bauteil werden die zu beschichtenden Oberflächen des Bauteils gestrahlt, um so eine metallisch blanke Oberfläche am Bauteil zu erhalten. Anstelle des Strahlens kann selbstverständlich jedes andere Verfahren eingesetzt werden, um eine metallisch blanke Oberfläche zu erhalten.

Nachfolgend wird eine Paste hergestellt bzw. bereitgestellt. Die Paste enthält neben einem Bindemittel als Metall ausschließlich mindestens ein Metall der Platin-Gruppe.

So kann es sich bei der Paste zum Beispiel um eine hochreine Platin-Paste handeln, die als Bindemittel Terpineol und als Metall ausschließlich Platin aufweist. Die Zusammensetzung dieser hochreinen Platinpaste enthält Platin in einem Anteil von 85 bis 90 Gew.-% und Terpineol in einem Anteil von 10 bis 15 Gew.%.

Bevorzugt ist jedoch die Verwendung einer Platin-Palladium-Paste. Diese enthält Palladium in einem Anteil von 25 bis 35 Gew.-%, Platin in einem Anteil von 25 bis 35 Gew.-%, Alpha Terpineol in einem Anteil von 25 bis 35 Gew.-%, Harz in einem Anteil von 10 bis 20 Gew.-% und Terpentin in einem Anteil von 1 bis 5 Gew.-%.

Die Paste wird anschließend auf das Bauteil aufgetragen. Vor dem Auftragen der Paste wird dieselbe vorzugsweise verdünnt. Hierdurch wird eine verdünnte, dünnflüssige Paste bereitgestellt, die besser auf das Bauteil aufgetragen werden kann. Als Verdünner eignet sich zum Beispiel ein Terpentinöl. Je 5 Gramm unverdünnter Paste werden vorzugsweise 2 bis 4 ml, insbesondere 2,5 bis 3 ml, Terpentinöl als Verdünner verwendet.

Das Auftragen erfolgt durch Spritzen, Pinseln, Tauchen, Fluten, Ausgießen oder auch Siebdruck. Die Entscheidung, wie die Paste auf das Bauteil aufgetragen wird, hängt selbstverständlich auch von den Bereichen des Bauteils ab, auf welche die Paste aufgetragen werden soll. Soll die Paste auf das gesamte Bauteil aufgetragen werden, so kann das Tauchen verwendet werden. Soll jedoch die Paste nur auf ausgewählte Bereiche aufgetragen werden, so wird vorzugsweise Spritzen oder Pinseln eingesetzt.

Nach einem weiteren Aspekt der hier vorliegenden Erfindung wird die Paste ausschließlich auf ausgewählte Bereiche der Turbinenschaufeln aufgetragen, nämlich auf die nicht-strömungsbeaufschlagten Oberflächen der Turbinenschaufeln. So hat sich gezeigt, dass im sogenannten Damper-Pocket-Bereich von Turbinenschaufeln mit der erfindungsgemäßen Beschichtung ein besonders effektiver Schutz vor Sulfidation bzw. Hochtemperaturkorrosion erzielt werden kann. Auch lassen sich Hohlräume in Kühlkanälen von Gasturbinenschaufeln so gut vor Sulfidation schützen.

Nach dem Auftragen der Paste auf das Bauteil bzw. auf entsprechende Abschnitte des Bauteils erfolgt ein Aushärten bzw. Trocknen der Paste mit einer anschließenden Wärmebehandlung. Die Wärmebehandlung dient dem Eindiffundieren der Metalle der Paste in das Bauteil. Dies kann durch aus dem Stand der Technik bekanntes Diffusionsglühen oder Vakuumglühen erfolgen.

Das Auftragen, Trocknen und Wärmebehandeln (Eindiffundieren) der Paste wird solange wiederholt, bis eine definierte bzw. gewünschte Beschichtung des Bauteil mit den Metallen der Paste, also mit Platin und/oder Palladium, erzielt worden ist.

An dieser Stelle sei darauf hingewiesen, dass beim Wiederholen des Auftragens, Trocknens und Wärmebehandelns auch die Paste gewechselt werden kann. So kann in einem ersten Schritt eine ausschließlich Platin enthaltende Paste, in einem darauffolgenden ersten Wiederholungsschritt eine Platin und Palladium enthaltende Paste und in einem zweiten Wiederholungsschritt eine ausschließlich Palladium enthaltende Paste verwendet werden. Durch geeignete Auswahl der Pasten und deren Kombination in den Wiederholungsschritten lässt sich die Beschichtung genau einstellen.

Die Paste mit dem Metall bzw. Metallen der Platin-Gruppe wird nicht galvanisch aufgetragen, sondern vielmehr als sogenannte Schlickerschicht durch Pinseln, Spritzen oder dergleichen. Dies kann mit geringerem Aufwand durchgeführt werden und hat daher fertigungstechnische Vorteile.

Nach dem Trocknen der Paste und Eindiffundieren der Metalle der Paste in das Bauteil wird anschließend das mit der Paste beschichtete Bauteil alitiert, d.h. mit Aluminium beschichtet. Das Alitieren mittels einer Alitierpaste oder eines Alitierpulvers kann als Gasdiffusions-Alitieren oder Pulverpackungs-Alitieren durchgeführt werden. Die Details dieser Alitierverfahren sind dem hier angesprochenen Fachmann geläufig. Das Alitieren erfolgt erst im Anschluss an das gegebenenfalls wiederholte Auftragen, Trocknen und Wärmebehandeln des mit Paste beschichteten Bauteils.

Beim Alitieren kann zum Beispiel wie in Fig. 1 gezeigt vorgegangen werden. So zeigt Fig. 1 ein mit der Paste beschichtetes Bauteil 10, welches in einer erfindungsgemäßen Vorrichtung 11 positioniert ist. Bei dem Bauteil 10 handelt es sich um eine Turbinenschaufel. Ein sogenannter Damper-Pocket-Bereich 12 der Turbinenschaufel soll mit der Beschichtung versehen werden. Wie Fig. 1 zeigt, ragt ein Schaufelblatt 13 nach unten aus der erfindungsgemäßen Vorrichtung 11 heraus, der Damper-Pocket-Bereich 12 und ein sich an den Damper-Pocket-Bereich 12 anschließender Schaufelfuß 14 befinden sich innerhalb der erfindungsgemäßen Vorrichtung 11.

Der zu beschichtende und bereits mit der Paste bestrichene Damper-Pocket-Bereich 12 des Bauteils 10 ist von einer Alitierpaste 15 umgeben. Die Alitierpaste 15 wird von einem Abdeckpulver 16 bedeckt, wobei das Abdeckpulver 16 als Al₂O₃ ausgebildet ist und mit einem Aktivator gemischt ist. Hierdurch kann ein möglicher Aktivatorverlust während des Alitiervorgangs ausgeglichen werden. Erfindungsgemäß wirkt das Abdeckpulver 16 unter Schwerkraft auf den zu beschichtenden Damper-Pocket Bereich 12 der Turbinenschaufel 10 ein. Das Alitieren erfolgt bei 700°C bis 1150°C unter Schutzgasatmosphäre. Als Schutzgas bzw. Inertgas kann Argon oder Helium verwendet werden. Bei dem in Fig. 1 gezeigten Alitiervorgang handelt es sich um das Pulverpackungs-Alitieren.

Die erfindungsgemäße Vorrichtung 11 ist als ein kapselförmiger Behälter aus Blech ausgebildet, der in seinem Bodenbereich eine Durchtrittsöffnung für das Schaufelblatt 13 aufweist. In den Behälter ist bei im Behälter positionierter Turbinenschaufel 10 die Alitierpaste 15 und das Abdeckpulver 16 samt Aktivator einbringbar. Hierzu dient eine Chargiereinrichtung 17, die in Fig. 1 seitlich neben der Vorrichtung 10 angeordnet ist.

Unterhalb des Schaufelblatts 13 ist stark schematisiert eine Draufsicht auf drei Vorrichtung 10 gezeigt, die von seitlich neben den Vorrichtungen 10 angeordneten Fördereinrichtungen 18 in Richtung des Pfeil 19 fortbewegt und dabei durch unterschiedliche Stationen 20, 21 und 22 bewegt werden. Im Bereich der Station 20 ist im gezeigten Ausführungsbeispiel die Chargiereinrichtung 17 positioniert, wie dies durch den Pfeil 23 angedeutet ist. In Bewegungsrichtung hinter der Chargiereinrichtung 17 ist ein Ofen (nicht gezeigt) für das Alitieren unter Schutzgasatmosphäre angeordnet.

## Patentansprüche

1. Verfahren zum Herstellen einer korrosionsbeständigen und oxidationsbeständigen Beschichtung für die nicht-strömungsbeaufschlagten Bereiche einer Turbinenschaufel einer Gasturbine durch Bereitstellen einer Paste, die neben einem Bindemittel als Metall ausschließlich mindestens ein Metall der Platin-Gruppe enthält, Auftragen der Paste zumindest bereichsweise auf das Bauteil, sowie Trocknen und Wärmebehandeln des mit der Paste zumindest bereichsweise beschichteten Bauteils und anschließendes, zumindest bereichsweise Alitieren des mit der Paste zumindest bereichsweise beschichteten Bauteils mittels einer Alitierpaste oder eines Alitierpulvers auf dem zu beschichtenden Bereich des Bauteils, **dadurch gekennzeichnet, dass** die Alitierpaste oder das Alitierpulver unter Schwerkrafteinfluss vollständig mit einem Abdeckpulver überzogen wird.

2. Verfahren nach Anspruch 1, **dadurch gekennzeichnet, dass** die Paste vor dem Auftragen zu einer verdünnten Paste verdünnt wird.

3. Verfahren nach Anspruch 1 oder 2, **dadurch gekennzeichnet, dass** die Paste als Metall ausschließlich Platin und/oder Palladium enthält.

4. Verfahren nach einem oder mehreren der Ansprüche 1 bis 3, **dadurch gekennzeichnet, dass** die,Paste als Metall ausschließlich Platin und als Bindemittel Terpineol enthält.

5. Verfahren nach einem oder mehreren der Ansprüche 1 bis 3, **dadurch gekennzeichnet, dass** die Paste als Metalle ausschließlich Platin und Palladium enthält.

6. Verfahren nach Anspruch 5, **dadurch gekennzeichnet, dass** die unverdünnte Paste folgende Zusammensetzung aufweist:
Palladium in einem Anteil von 25-35 Gew.-%,
Platin in einem Anteil von 25-35 Gew.-%,
Terpineol in einem Anteil von 15-25 Gew.-%,
Harz in einem Anteil von 10-20 Gew.-%, und
Terpentin in einem Anteil von 1-5 Gew.-%.

7. Verfahren nach einem oder mehreren der Ansprüche 1 bis 3, **dadurch gekennzeichnet, dass** die Paste mit einem Terpentinöl zu einer dünnflüssigen Paste verdünnt wird.

8. Verfahren nach einem oder mehreren der Ansprüche 1 bis 5, **dadurch gekennzeichnet, dass** das Auftragen der Paste auf das Bauteil durch Spritzen, Pinseln, Tauchen, Fluten oder Siebdruck durchgeführt wird.

9. Verfahren nach einem oder mehreren der Ansprüche 1 bis 8, **dadurch gekennzeichnet, dass** das Bauteil vor dem Auftragen der Paste gestrahlt wird.

10. Verfahren nach einem oder mehreren der Ansprüche 1 bis 9, **dadurch gekennzeichnet, dass** beim Wärmebehandeln des mit der Paste zumindest bereichsweise beschichteten Bauteils das oder jedes in der Paste enthaltene Metall in das Bauteil eindiffundiert.

11. Verfahren nach einem oder mehreren der Ansprüche 1 bis 10, **dadurch gekennzeichnet, dass** das Bereitstellen und Auftragen der Paste solange wiederholt wird, bis das Bauteil eine definierte Platin- und/oder Palladiumbeschichtung aufweist, und dass anschließend das Alitieren erfolgt.

12. Verfahren nach Anspruch 1, **dadurch gekennzeichnet, dass** der nichtströmungsbeaufschlagte Bereich der Damper-Pocket-Bereich der Turbinenschaufel ist.

13. Vorrichtung zum Herstellen einer korrosionsbeständigen und oxidationsbeständigen Beschichtung für die nicht-strömungsbeaufschlagten Bereiche einer Turbinenschaufel einer Gasturbine mit einem Gehäuse zur Aufnahme des zumindest bereichsweise mit einer Paste beschichteten Bauteils,nämlich Turbinenschaufel (10), **dadurch gekennzeichnet, dass** das Gehäuse so gestaltet ist, dass das Bauteil (10) derart in dem Gehäuse positionierbar ist, dass eine in das Gehäuse einzubringende Alitierpaste (15) samt Abdeckpulver (16) unter Schwerkraft auf den zu beschichtenden Bereich (12) des Bauteils (10) einwirkt, und wobei ferner vorgesehen ist, dass das Gehäuse in einem Bodenbereich eine Durchtrittsöffnung aufweist, so dass das als Turbinenschaufel ausgebildete Bauteil (10) ein Schaufelblatt (13) nach unten durch die Durchtrittsöffnung ragt und ein zu beschichtender Damper-Pocket-Bereich (12) der Turbinenschaufel samt Schaufelfuß (14) in das Gehäuse hineinragt.

14. Vorrichtung nach Anspruch 13 oder 14, **dadurch gekennzeichnet, dass** eine Chargiereinrichtung (17) im Bereich einer Station (20) positioniert ist, durch welche das Gehäuse samt im Gehäuse positioniertem Bauteil (10) bewegt wird, wobei die Chargiereinrichtung (17) dem Einbringen der Alitierpaste (15) und des Abdeckpulvers (16) in das Gehäuse dient.

## Claims

1. A method for producing a corrosion-resistant and oxidation-resistant coating for the regions of a turbine blade of a gas turbine to which the flow is not admitted by preparing a paste which in addition to a binding agent contains as a metal exclusively at least one metal of the platinum group, applying the paste to the component at least in regions, and also drying and heat-treating the component coated with the paste at least in regions and subsequently alitizing, at least in regions, the component, coated with the paste at least in regions, by means of an alitizing paste or an alitizing powder on the region of the component that is to be coated, **characterised in that** the alitizing paste or the alitizing powder is completely overlaid with a covering powder under the influence of gravitational force.

2. A method according to claim 1, **characterised in that** the paste is diluted, before application, to form a dilute paste.

3. A method according to claim 1 or 2, **characterised in that** the paste contains as a metal exclusively platinum and/or palladium.

4. A method according to one or more of claims 1 to 3, **characterised in that** the paste contains as a metal exclusively platinum and as a binding agent terpineol.

5. A method according to one or more of claims 1 to 3, **characterised in that** the paste contains as metals exclusively platinum and palladium.

6. A method according to claim 5, **characterised in that** the non-diluted paste has the following composition:
palladium in a proportion of 25-35 % by weight,
platinum in a proportion of 25-35 % by weight,
terpineol in a proportion of 15-25 % by weight,
resin in a proportion of 10-20 % by weight, and
turpentine in a proportion of 1-5 % by weight.

7. A method according to one or more of claims 1 to 3, **characterised in that** the paste is diluted with a turpentine oil to form a highly fluid paste.

8. A method according to one or more of claims 1 to 5, **characterised in that** the application of the paste to the component is carried out by spraying, painting, dipping, flooding or screen-printing.

9. A method according to one or more of claims 1 to 8, **characterised in that** the component is subjected to radiation before the application of the paste.

10. A method according to one or more of claims 1 to 9, **characterised in that** during the heat-treatment of the component that is coated with the paste at least in regions, the or each metal contained in the paste diffuses into the component.

11. A method according to one or more of claims 1 to 10, **characterised in that** the preparation and application of the paste are repeated for so long until the component has a defined platinum and/or palladium coating, and **in that** the alitization is effected subsequently.

12. A method according to claim 1, **characterised in that** the region to which the flow is not admitted is the damper-pocket region of the turbine blade.

13. A device for producing a corrosion-resistant and oxidation-resistant coating for the regions of a turbine blade of a gas turbine to which the flow is not admitted, having a housing for receiving the component, namely a turbine blade (10), that is coated with a paste at least in regions, **characterised in that** the housing is configured in such a way that the component (10) can be positioned in the housing in such a way that an alitizing paste (15) that is to be introduced into the housing together with covering powder (16) takes effect under gravitational force on the region (12) of the component (10) that is to be coated, and wherein it is provided, furthermore, that the housing has a passage opening in a base region so that the component (10) that is formed as a turbine blade projects a blade vane (13) downwards through the passage opening, and a damper-pocket region (12) of the turbine blade that is to be coated projects together with the blade footing (14) into the housing.

14. A device according to claim 13 or 14, **characterised in that** a charging device (17) is positioned in the region of a station (20) through which the housing together with the component (10) that is positioned in the housing is moved, with the charging device (17) being used to introduce the alitizing paste (15) and the covering powder (16) into the housing.

## Revendications

1. Procédé de fabrication d'un revêtement résistant à la corrosion et résistant à l'oxydation pour les zones d'une pale d'une turbine à gaz non exposées au courant, par préparation d'une pâte contenant exclusivement au moins un métal du groupe du platine en plus d'un liant métallique, application au moins partielle de la pâte sur le composant, et par séchage et traitement thermique du composant au moins partiellement revêtu de la pâte avant aluminisation au moins partielle du composant au moins partiellement revêtu de la pâte au moyen d'une pâte d'aluminisation ou d'une poudre d'aluminisation sur la zone à revêtir du composant, **caractérisé en ce que** la pâte d'aluminisation ou la poudre d'aluminisation est entièrement recouverte d'une poudre de couverture sous l'effet de la gravité.

2. Procédé selon la revendication 1, **caractérisé en ce que** la pâte est diluée avant application.

3. Procédé selon la revendication 1 ou la revendication 2, **caractérisé en ce que** le métal contenu dans la pâte sont exclusivement du platine et/ou du palladium.

4. Procédé selon l'une ou plusieurs des revendication 1 à 3, **caractérisé en ce que** le métal contenu dans la pâte comprend exclusivement du platine, et le liant comprend du terpinéol.

5. Procédé selon l'une ou plusieurs des revendication 1 à 3, **caractérisé en ce que** les métaux contenus dans la pâte sont exclusivement du platine et du palladium.

6. Procédé selon la revendication 5, **caractérisé en ce que** la pâte non diluée présente la composition suivants :
→ palladium dans une proportion de 25 à 35 % en poids,
→ platine dans une proportion de 25 à 35 % en poids,
→ terpinéol dans une proportion de 15 à 25 % en poids,
→ résine dans une proportion de 10 à 20 % en poids, et
→ térébenthine dans une proportion de 1 à 5 % en poids.

7. Procédé selon l'une ou plusieurs des revendication 1 à 3, **caractérisé en ce que** la pâte est diluée avec une huile de térébenthine jusqu'à devenir une pâte fluide.

8. Procédé selon l'une ou plusieurs des revendication 1 à 5, **caractérisé en ce que** l'application de la pâte sur le composant est effectuée par vaporisation, application au pinceau, bain, trempage ou par sérigraphie.

9. Procédé selon l'une ou plusieurs des revendication 1 à 8, **caractérisé en ce que** le composant est grenaillé avant application de la pâte.

10. Procédé selon l'une ou plusieurs des revendication 1 à 9, **caractérisé en ce que**, lors du traitement thermique du composant au moins partiellement revêtu de la pâte, le métal ou chaque métal contenu dans la pâte est diffusé à l'intérieur du composant.

11. Procédé selon l'une ou plusieurs des revendication 1 à 10, **caractérisé en ce que** La préparation et l'application de la pâte sont répétées jusqu'à ce que le composant présente un revêtement de platine et/ou de palladium défini, et **en ce que** l'aluminisation est effectuée ensuite.

12. Procédé selon la revendication 1, **caractérisé en ce que** la zone non exposée au courant est la zone d'amortisseur/de caisson de la pale de turbine.

13. Dispositif de fabrication d'un revêtement résistant à la corrosion et résistant à l'oxydation pour les zones d'une pale d'une turbine à gaz non exposées au courant, avec un carter pour le logement du composant au moins partiellement revêtu de la pâte, en l'occurrence la pale de turbine (10), **caractérisé en ce que** le carter est réalisé de manière à pouvoir mettre en place le composant (10) dans le carter de telle sorte qu'une pâte d'aluminisation (15) plus une poudre de couverture (16) à appliquer dans le carter agissent sous l'effet de la gravité sur la zone (12) à revêtir du composant (10), et où il est en outre prévu que le carter comporte une ouverture de passage dans une zone de fond, de telle manière que le composant (10) réalisé comme pale de turbine fasse passer un aubage (13) vers le bas par l'ouverture de passage et qu'une zone d'amortisseur/de caisson (12) de la pale de turbine à revêtir pénètre dans le carter avec le pied de pale (14).

14. Dispositif selon la revendication 13, **caractérisé en ce qu'**un dispositif de chargement (17) est positionné au niveau d'une station (20), au moyen duquel le carter et le composant (10) mis en place dans le carter sont déplacés, ledit dispositif de chargement (17) servant à appliquer la pâte d'aluminisation (15) et la poudre de couverture (16) dans le carter.
